# EUROPÄISCHE PATENTSCHRIFT

(11) **EP 1 785 585 B1**
(45) Veröffentlichungstag und Bekanntmachung des Hinweises auf die Patenterteilung: **11.03.2009**
(21) Anmeldenummer: 05024432.6
(22) Anmeldetag: 09.11.2005
(51) Int. Cl.: F01D 5/06

(54) **Verfahren zum Herstellen einer Dampfturbinenwelle**
Method for manufacturing a steam turbine shaft
Procédé de fabrication d'un arbre pour une turbine à vapeur

(43) Veröffentlichungstag der Anmeldung: 16.05.2007
(73) Patentinhaber: SIEMENS AKTIENGESELLSCHAFT, 80333 München (DE)
(72) Erfinder: Janssen, Wolfgang, Dr., 42579 Heiligenhaus (DE); Kern, Torsten-Ulf, Dr., 46485 Wesel (DE)

(56) Entgegenhaltungen:
- WO-A-20/04051056
- DE-A1- 10 052 176
- US-A- 5 407 497
- US-A1- 2002 081 197

## Beschreibung

Die Erfindung betrifft ein Verfahren zum Herstellen einer Dampfturbinenwelle mit mindestens zwei auf unterschiedliche Dampfzustände ausgelegten Wellenabschnitten mit den Schritten eines Bereitstellens eines ersten Wellenabschnitts aus einem CrMo-Stahl mit einer in Bezug auf eine bestimmte Anlassdauer ersten Anlasstemperatur T_{A} zum Einstellen von an einen ersten Dampfzustand angepassten mechanischen Eigenschaften, sowie eines zweiten Wellenabschnitts aus einem NiCrMoV-Stahl mit einer in Bezug auf die bestimmte Anlassdauer zweiten Anlasstemperatur T_{B} zum Einstellen von an einem gegenüber dem ersten Dampfzustand niedrigeren Dampfzustand angepassten mechanischen Eigenschaften, sowie eines Verschweißens der beiden Wellenabschnitte.

Die oben genannten Dampfturbinenwellen können etwa kombinierte Mitteldruck(MD)-Niederdruck(ND)-Dampfturbinenwellen (E-Wellen) und mögliche Baureihen in der Form Hochdruck-Mitteldruck-Niederdruck-Wellen umfassen. Der Frischdampf wird bei diesen Wellen in einen ersten Teilabschnitt der Welle eingeleitet, entspannt sich in der Folge und kühlt dabei gleichzeitig ab. Im ersten Abschnitt werden deshalb warmfeste Eigenschaften gefordert für beispielsweise T > 400°C (HD-, MD-Turbine oder kombinierte HD-MD-Teile), im zweiten kühleren Abschnitt stehen dagegen kaltzähe Eigenschaften im Vordergrund. Im Stand der Technik bekannte Dampfturbinenwellen werden z.B. als Monoblockwellen ausgebildet, die beide notwendigen Eigenschaften (Warmfestigkeit sowie Kaltzähigkeit) mit gewissen Einschränkungen kombinieren. Allerdings weisen diese Dampfturbinenwellen im Bereich des Turbinenteils für den höheren Dampfzustand als auch dem Turbinenteil für den niedrigeren Dampfzustand nicht optimale mechanische Eigenschaften auf. Insbesondere stößt das Konzept an die Festigkeits/Zähigkeitsgrenzen im an den niedrigeren Dampfdruck angepassten Wellenabschnitt.

Bei einem im Stand der Technik bekannten Verfahren der eingangs genannten Art wird bei Turbinenwellen der "Straight Flow"-Bauart, bei denen der Dampf durchgängig in einer Richtung durch die verschiedenen Druckbereiche strömt, auf eine geschweißte Bauart zurückgegriffen. Dabei wird auf den auf einen höheren Dampfzustand ausgelegten ersten Wellenabschnitt eine Pufferschweißung aufgetragen, die daraufhin mit einer Temperatur T₁ (T₁<T_{A}) geglüht wird. Bei der Pufferschweißung wird passendes Material mit hoher Warmfestigkeit aufgeschweißt. Danach folgt die Verbindung der beiden Wellenabschnitte über das Material der Pufferschweißung durch Schweißen und abschließende Glühung mit einer gegenüber der Temperatur T₁ geringeren Temperatur (T₂<T_{B}<T_{A}). Bei diesem vorbekannten Verfahren müssen hohe Härten und Eigenspannungen in den Wärmeeinflusszonen durch höchstmögliche Anlasstemperaturen in den relevanten Bereichen der Schweißung vermieden werden, ohne das Eigenschaftsprofil der bereits gefertigten Wellenabschnitte nachteilig zu beeinflussen.

Das Dokument US 5,407,497 offenbart ein Verfahren zur Wärmebehandlung von zwei zusammengeschweißten Teilen aus unterschiedlichen Stahlzusammensetzungen. Die beiden Teile werden hierbei miteinander verschweißt und anschließend wärmebehandelt.

Das Dokument DE 100 52 176 A1 offenbart einen Dampfturbinenrotor, der aus Metallmaterialien unterschiedlicher chemischer Zusammensetzung gebildet ist und mittels Schweißen miteinander verschweißt ist.

Eine der Erfindung zugrunde liegende Aufgabe besteht darin, ein Verfahren der vorstehend genannten Art dahingehend zu verbessern, dass eine Absenkung der Härtewerte sowie eine Reduzierung der Restspannungen in der Schweißnaht ohne Verringerung der Festigkeit des zweiten Wellenabschnitts in den konstruktiv höher beanspruchten Bereichen auf unaufwendige Weise realisiert werden kann.

Diese Aufgabe wird erfindungsgemäß mit einem Verfahren gemäß Anspruch 1 gelöst.

Diese Aufgabe ist ebenso mit einem gattungsgemäßen Verfahren zum Herstellen einer Dampfturbinenwelle gelöst, bei dem das Verschweißen lediglich einen Schweißvorgang umfasst, wobei das Verfahren weiterhin den Schritt eines gezielten Wärmenachbehandelns in zumindest dem Verbindungsbereich der beiden Wellenabschnitte umfasst, bei dem das gezielte Wärmenachbehandeln zumindest zum zweiten Wellenabschnitt hin gezielt auf die Wärmeinflusszone des Schweißvorgangs beschränkt ist.

Die gezielte Wärmenachbehandlung in der Temperatur umfasst insbesondere eine Einstellung gezielter Gradienten in der Temperatur zur Vermeidung unzulässigen Wärmeeintrags zumindest in den an die Wärmeeinflusszone des Schweißvorgangs angrenzenden Bereich des zweiten Wellenabschnitts. Die erzielte Wärmenachbehandlung in dem Verbindungsbereich der beiden Wellenabschnitte kann insbesondere durch die Anwendung von Heizmatten oder mittels um die zu erwärmenden Teilstücke gebauten Öfen erfolgen.

Die mechanischen Eigenschaften des zweiten Wellenabschnitts werden bereits beim Schmiedestückhersteller an die Anforderungen des niedrigeren Dampfzustands angepasst. Dies kann insbesondere durch eine Wärmevorbehandlung mit der Anlasstemperatur T_{B} über den Zeitraum der bestimmten Anlassdauer erfolgen. Durch die erfindungsgemäße gezielte Wärmenachbehandlung des Verbindungsbereichs werden die mechanischen Eigenschaften des zweiten Wellenabschnitts nicht mehr verändert.

Durch die gezielte Beeinflussung des Verbindungsbereichs der beiden Wellenabschnitte ergibt sich eine Absenkung der Härtewerte in der Schweißnaht, was eine Verringerung der metallurgischen Kerbwirkung zur Folge hat. Damit werden wiederum die Bruchzähigkeit, die Schwingfestigkeit und die Verformungseigenschaften des Verbindungsbereichs der beiden Wellenabschnitte verbessert. Die kombinierten geschweißten Wellen zeigen damit optimale Eigenschaften in den Schweißverbindungen hinsichtlich Härte, Zähigkeit, Festigkeit und Kerbverhalten auf. Die Eigenschaften des sich an die Schweißnaht anschließenden zweiten Wellenabschnitts werden hinsichtlich seines Festigkeits- und Zähigkeitsverhalten nicht nachteilig beeinflusst.

Das Verfahren umfasst lediglich einen Schweißvorgang und weist insbesondere beim Verschweißen nicht den Schritt einer zusätzlichen Pufferschweißung auf, d.h., die beiden Wellenabschnitte werden direkt verschweißt. Damit wird auch keine zusätzliche Zwischenglühung benötigt. Das Herstellungsverfahren ist damit unaufwändiger und somit kosteneffizienter. Vorteilhafterweise umfasst das Verschweißen lediglich einen Schweißvorgang. Der erfindungsgemäße Schweißvorgang beinhaltet ein Verschweißen der beiden Wellenabschnitte mittels Wolfram-Inertgas-Engspaltschweißen (WIG-Engspaltschweißen) und/oder Unterpulver-Lichtbogenschweißen (UP-Schweißen).

In zweckmäßiger Ausführungsform ist die Wärmenachbehandlung auch zum ersten Wellenabschnitt hin gezielt auf die Wärmeeinflusszone des Schweißvorgangs beschränkt. Dies geschieht auch hier insbesondere durch Einstellung gezielter Gradienten zur Vermeidung unzulässigen Wärmeeintrags in den an die Wärmeeinflusszone des Schweißvorgangs angrenzenden Bereich des ersten Wellenabschnitts.

Vorzugsweise wird der erste Wellenabschnitt mit durch Wärmevorbehandlung an den ersten Dampfzustand angepassten mechanischen Eigenschaften bereitgestellt. Dies erfolgt bereits beim Schmiedestückhersteller, insbesondere durch Wärmevorbehandlung mit der ersten Anlasstemperatur T_{A} über die bestimmte Anlassdauer. Diese Anlassdauer liegt typischerweise im Bereich von 20 bis 100 Stunden.

Zweckmäßigerweise erfolgt die Wärmenachbehandlung mit einer Temperatur T_{WB}, die kleiner als die erste Anlasstemperatur T_{A} ist und den Wert der zweiten Anlasstemperatur T_{B} erreichen oder übertreffen kann. Damit ist sichergestellt, dass durch die Wärmenachbehandlung die Festigkeitseigenschaften des ersten Wellenabschnitts nicht verändert werden. Lediglich eine Erwärmung oberhalb der vorherigen Anlasstemperatur bewirkt nämlich eine Verringerung der Festigkeit eines gegebenen wärmebehandelten Werkstoffs. Dadurch, dass die Wärmenachbehandlungstemperatur T_{WB} den Wert der zweiten Anlasstemperatur T_{B} erreichen oder übertreffen kann, werden durch die Wärmenachbehandlung die Härtewerte in dem sich in den zweiten Wellenabschnitt hinein erstreckenden Bereich der Wärmeeinflusszone des Schweißvorgangs weiter abgesenkt. Im ersten Wellenabschnitt werden die Härtewerte und Spannungen ebenfalls optimiert abgesenkt. Dies ergibt eine weitere Verringerung der metallurgischen Kerbwirkung auf beiden Seiten.

In der erfindungsgemäßen Lösung gemäß Anspruch 1 wird der erste Wellenabschnitt mit einer durch Wärmevorbehandlung mit einer unterhalb der ersten Anlasstemperatur T_{A} liegenden reduzierten Anlasstemperatur T_{A}* bereitgestellt, wobei die Wärmenachbehandlung mit einer Temperatur T_{WB} erfolgt, die größer als die reduzierte Anlasstemperatur T_{A}* ist und höchstens den Wert der ersten Anlasstemperatur T_{A} aufweist. Die reduzierte Anlasstemperatur T_{A}* liegt vorzugsweise mindestens 10% unter der ersten Anlasstemperatur T_{A}. Durch die Wärmevorbehandlung des ersten Wellenabschnitts mit der reduzierten Anlasstemperatur T_{A}* wird der Werkstoff des ersten Wellenabschnitts bereits auf eine für den Schweißvorgang günstige Ausgangshärte konditioniert. Durch die Wärmevorbehandlung wird also die Festigkeit des Werkstoffs höher als gefordert eingestellt, wodurch die Güte der Schweißverbindung nach der anschließenden Wärmebehandlung verbessert wird. Darüber hinaus kann durch die Wärmevorbehandlung mit der reduzierten Anlasstemperatur T_{A}* die bei der Wärmenachbehandlung zur Einstellung der gewünschten mechanischen Eigenschaften des ersten Wellenabschnitts benötigte Anlassdauer reduziert werden.

Insbesondere beträgt dabei die Anlassdauer, über die die Wärmenachbehandlung ausgeführt werden muss, weniger als 20 Stunden. Die reduzierte Anlassdauer ist damit auf eine Weise reduziert, dass die Schweißnaht während der Wärmenachbehandlung nicht zu viel Festigkeit verliert. Die Schweißverbindung erhält damit eine angemessene Verbindungsfestigkeit.

Zweckmäßigerweise sind darüber hinaus die mechanischen Eigenschaften des zweiten Wellenabschnitts bereits vor dem Verschweißen der beiden Wellenabschnitte an den zweiten Dampfzustand durch Wärmevorbehandlung angepasst.

In einer weiteren zweckmäßigen Ausführungsform umfasst die Wärmenachbehandlung auch den ersten Wellenabschnitt. Damit können die Wärmefestigkeitseigenschaften des ersten Wellenabschnitts in einem Arbeitsschritt mit der Wärmenachbehandlung des Verbindungsbereichs erreicht werden. Gleichzeitig können aber die mechanischen Eigenschaften des ersten Wellenabschnitts flexibel eingestellt werden.

Zweckmäßigerweise umfasst die Wärmenachbehandlung auch einen Teil des zweiten Wellenabschnitts, der sich insbesondere über einen vorderen Abschnitt eines Niederdruckturbinenbereichs der Turbinenwelle erstreckt. Ein verbleibender Endabschnitt des Niederdruckturbinenbereichs umfasst insbesondere eine letzte und insbesondere eine vorletzte Turbinenstufe des Niederdruckturbinenbereichs.

Diese Ausführungsform ist besonders bei Turbinen der so genannten "Straight Flow"-Bauart geeignet. Bei dieser Bauart wird der Dampf durch die beiden Wellenabschnitte ohne Richtungsumleitung direkt hindurchgeführt. Die warmfesten Eigenschaften werden bei dieser Turbinenbauart jedoch neben dem ersten Wellenabschnitt auch in den daran angrenzenden Bereichen des zweiten Wellenabschnitts benötigt. Durch die Wärmenachbehandlung des gesamten Wellenstrangs mit Ausnahme der letzten und vorletzten Turbinenstufe des Niederdruckturbinenbereichs wird eine optimale Absenkung der Härtewerte in den Wärmeeinflusszonen der Schweißnaht sowie der Restspannungen auf Werte von kleiner als 100 MPa erreicht. Weiterhin wird die Einstellung der Wärmefestigkeitseigenschaften des ersten Wellenabschnitts in einem Arbeitsschritt mit der Wärmenachbehandlung der Schweißnaht ermöglicht.

Um sicherzustellen, dass das Material des zweiten Wellenabschnitts nicht versprödet, ist vorteilhafterweise die Temperatur T_{WB} der Wärmenachbehandlung kleiner als eine Umwandlungstemperatur A_{C1,B}, oberhalb der im Material des zweiten Wellenabschnitts eine Umwandlung von einer kubisch-raumzentrierten Kristallstruktur in eine kubisch-flächenzentrierte Kristallstruktur stattfindet. Bei eisenhaltigen Materialien spricht man bei der Umwandlungstemperatur A_{C1} auch von einer Grenztemperatur für die Umwandlung von α- in γ-Eisen.

Zweckmäßigerweise umfasst das Verfahren lediglich einen Schweißvorgang. Insbesondere werden die beiden Wellenabschnitte direkt ohne zusätzliche Pufferung verschweißt.

In vorteilhafter Ausführungsform umfasst der erste Wellenabschnitt einen Mitteldruck- und/oder einen vorderen Abschnitt eines Niederdruckturbinenbereichs, und der zweite Wellenabschnitt umfasst einen Niederdruckturbinenbereich, insbesondere einen Endabschnitt des Niederdruckturbinenbereichs. Bei einer Turbinenwelle der "Reverse Flow"-Bauart umfasst der Endabschnitt vorzugsweise die letzte und die vorletzte Turbinenstufe des Niederdruckturbinenbereichs, welche gewöhnlicherweise mit LA-0 und LA-1 bezeichnet werden.

Bei einer Turbinenwelle der "Reverse Flow-Bauart" strömt der Frischdampf in einem Übergangsbereich zwischen einem auf einen höheren Dampfdruck ausgelegten Turbinenbereich und einem auf einen niedrigeren Dampfdruck ausgelegten Turbinenbereich, wie etwa einem Übergangsbereich zwischen einem MD- und einem ND-Bereich in die Turbine ein. Daraufhin strömt der Frischdampf in dem auf den höheren Dampfdruck ausgelegten Turbinenbereich bis zu einem Ende der Turbinenwelle entlang, woraufhin der Dampf dann wieder in den Übergangsbereich eingeführt wird. Daraufhin strömt der Dampf dann in die entgegengesetzte Richtung in dem auf den niedrigeren Dampfdruck ausgelegten Turbinenbereich entlang. Bei dieser Turbinenbauart tritt aufgrund der zwischen den unterschiedlichen Druckbereichen der Welle erfolgenden Einströmung im Einströmbereich eine hohe Temperatur auf. Damit muss auch ein an den Einströmbereich angrenzende Abschnitt des Niederdruckturbinenbereichs aus dem warmfesten Material des ersten Wellenabschnitts gefertigt sein. Die Schweißstelle wird daher in Niederdruckrichtung verschoben angeordnet. Damit besteht auch nicht die Gefahr, dass die hohen Einströmtemperaturen die Festigkeit der Schweißnaht beeinträchtigen. Vorteilhafterweise ist die Schweißnaht, wie vorstehend ausgeführt, an dem Übergang zu den letzten beiden Stufen der Niederdruckturbine angeordnet.

In vorteilhafter Ausführungsform weist der erste Wellenabschnitt 1CrMoNiV-, wie etwa 30CrMoNiV5-11, 2CrMoNiWV, wie etwa 23CrMoNiWV8-8, 10-12%CrMoV-, wie etwa X22CrMoV12-1, X12CrMoWVNbN10-1-1 oder X12CrMoVNbN10-1, und/oder 8-11% CrMoCoB-Stahl auf. Weiterhin weist der zweite Wellenabschnitt vorteilhafterweise 2-3,5NiCr-Stahl, insbesondere 2-3,5NiCrMoV-Stahl, wie etwa 26NiCrMoV8-5, 26NiCrMoV14-5, 22CrNiMoV9-9-Stahl auf. Vorzugsweise enthalten die Werkstoffe jeweils 75 bis 80% Eisen. Alle prozentualen Anteilsangaben beziehen sich auf Gewichtsprozent. Um die Güte der Schweißverbindung weiter zu erhöhen, ist es zweckmäßig, wenn beim Verschweißen der beiden Wellenabschnitte 2% Ni-Charge und/oder 2,25 CrMoV-Charge als Schweißzusatzwerkstoffe verwendet werden.

Nachfolgend werden Ausführungsbeispiele des erfindungsgemäßen Verfahrens anhand der beigefügten schematischen Zeichnungen näher erläutert. Es zeigt:
- Fig. 1a: eine Längsschnittansicht einer kombinierten Turbinenwelle der "Straight Flow"-Bauart mit einer lokalen Wärmenachbehandlung im Bereich der Schweißnaht,
- Fig. 1b: eine Längsschnittansicht einer kombinierten Turbinenwelle der "Reverse Flow"-Bauart mit einer lokalen Wärmenachbehandlung im Bereich der Schweißnaht,
- Fig. 2a: eine Längsschnittansicht einer kombinierten Turbinenwelle der "Straight Flow"-Bauart, mit einer einen Großteil der Turbinenwelle umfassenden Wärmenachbehandlung, sowie
- Fig. 2b: eine Längsschnittansicht einer kombinierten Turbinenwelle der "Reverse Flow"-Bauart, mit einer einen Großteil der Turbinenwelle umfassenden Wärmenachbehandlung.

Die Fig. 1a und 2a zeigen jeweils eine kombinierte Turbinenwelle der "Straight Flow"-Bauart in Längsschnittansicht. Diese sind jeweils um eine Rotationsachse 14 drehbar gelagert. Dabei weist die jeweilige Turbinenwelle 10 einen Mitteldruckturbinenbereich 16 und einen sich daran anschließenden Niederdruckturbinenbereich 18 auf. Es handelt sich damit bei der gezeigten Turbinenwelle 10 um eine so genannte E-Welle. Der Niederdruckturbinenbereich 18 weist einen vorderen Abschnitt 18a und einen die beiden letzten Turbinenstufen umfassenden Endabschnitt 18b auf. In weiteren nicht dargestellten Ausführungsformen der Erfindung können aber auch Hochdruck-, Mitteldruck- und Niederdruckturbinenbereiche analog kombiniert werden.

In den in den Fig. 1a und 2a dargestellten Turbinenwellen 10 der "Straight Flow"-Bauart ist jeweils im Mitteldruckturbinenbereich 16 ein Befestigungsbereich 20 für Mitteldruckturbinenschaufeln sowie im Niederdruckturbinenbereich 18 ein Befestigungsbereich 22 für Niederdruckturbinenschaufeln vorgesehen. Im Betrieb strömt Frischdampf an einer Frischdampfeinströmung 28a am linken Ende der Turbinenwelle 10 gemäß der Zeichnung ein, durchläuft den Mitteldruckturbinenbereich 16 und daraufhin den Niederdruckturbinenbereich 18. Ein den Mitteldruckturbinenbereich 16 enthaltender erster Wellenabschnitt 30 besteht aus einem der folgenden Werkstoffe: 1CrMoNiV-, 2CrMoNiWV-, 10-12%CrMoV- und 8-11% CrMoCoB-Stahl. Ein sich daran anschließender, den Niederdruckturbinenbereich 18 enthaltender zweiter Wellenabschnitt 32 besteht aus 2-3,5NiCrMoV-Stahl.

Vor Herstellung der Turbinenwelle 10 gemäß Fig. 1a werden vom Schmiedestückhersteller sowohl der Mitteldruckturbinenbereich 16 als auch der Niederdruckturbinenbereich 18 zur Einstellung der jeweiligen mechanischen Zieleigenschaften über eine Vergütung wärmebehandelt. Dabei wird der erste Wellenabschnitt 30 auf eine Anlasstemperatur T_{A} zur Einstellung der für den Mitteldruckturbinenbereich benötigten warmfesten Eigenschaften erwärmt. Der zweite Wellenabschnitt 32 wird zur Einstellung der für den Niederdruckturbinenbereich 18 benötigten kaltzähen Eigenschaften entsprechend auf eine Anlasstemperatur T_{B} erwärmt. Der erste Wellenabschnitt 30 und der zweite Wellenabschnitt wird daraufhin mittels einer WIG-Engspaltschweißung oder einer UP-Schweißung unter Zusatz von Schweißzusatzwerkstoffen, wie z.B. 2%Ni-Charge mit spezieller Chemie, 2,25CrMoV-Charge mit spezieller Chemie oder anderen Zusätzen verschweißt.

Daraufhin wird ein sich lokal im Bereich der Engspaltschweißung ohne Einbeziehung der Turbinenstufenregionen des Mitteldruckturbinenbereichs 16 und des Niederdruckturbinenbereichs 18 erstreckender Wärmenachbehandlungsbereich 26a der Turbinenwelle 10 gemäß Fig. 1a mit einer Temperatur T_{WB} wärmenachbehandelt. Dabei werden gezielt Gradienten beim Aufheizen und Abkühlen zur Vermeidung unzulässigen Wärmeeintrags in die Turbinenstufenregion der angrenzenden Wellenbereiche eingestellt. Zur Erwärmung des Wärmenachbehandlungsbereichs 26a werden z.B. Heizmatten oder um den zu erwärmenden Bereich gebaute Öfen verwendet. Die Wärmenachbehandlungstemperatur T_{WB} wird dabei auf einen Wert eingestellt, der kleiner ist als die erste Anlasstemperatur T_{A} und den Wert der zweiten Anlasstemperatur T_{B} erreichen kann. Weiterhin wird sichergestellt, dass die Wärmenachbehandlungstemperatur T_{WB} kleiner ist als eine Umwandlungstemperatur A_{C1,B}, oberhalb der im Material des Niederdruckturbinenbereichs 18 eine Umwandlung von einer kubisch-raumzentrierten Kristallstruktur in eine kubisch-flächenzentrierte Kristallstruktur stattfindet.

Bei der in Fig. 2a dargestellten Turbinenwelle 10 wird im Gegensatz zur in Fig. 1a dargestellten Turbinenwelle 10 der erste Wellenabschnitt 30 mit einer reduzierten Anlasstemperatur T_{A}* wärmevorbehandelt. Die reduzierte Anlasstemperatur T_{A}* liegt unterhalb der zur Einstellung der für den Mitteldruckturbinenbereich 16 angestrebten mechanischen Eigenschaften vorgesehenen Anlasstemperatur T_{A}. Der zweite Wellenabschnitt 32 wird wie in der Ausführungsform gemäß Fig. 1a mit der Anlasstemperatur T_{B} wärmevorbehandelt. Die Verschweißung der beiden Wellenabschnitte 30 und 32 erfolgt wie vorstehend bezüglich der Turbinenwelle 10 nach Fig. 1a ausgeführt. In einem darauf folgenden Schritt wird ebenfalls eine Wärmenachbehandlung durchgeführt, wobei sich der Bereich der Wärmenachbehandlung sowohl über den ersten Wellenabschnitt 30, die Schweißnaht 24 und einen sich daran anschließenden Teil des zweiten Wellenabschnitts 32 erstreckt. Der Wärmebehandlungsbereich 26c erstreckt sich dabei über einen vorderen Abschnitt 18a des Niederdruckturbinenbereichs 18. Der sich daran anschließende Endabschnitt 18b weist die letzten beiden Turbinenstufen des Niederdruckturbinenbereichs auf.

Die in den Fig. 1b und 2b gezeigten Turbinenwellen 12 sind von der "Reverse Flow"-Bauart. Bei dieser Bauart befindet sich die Frischdampfeinströmung in einem Übergangsbereich zwischen dem Mitteldruckturbinenbereich 16 und dem Niederdruckturbinenbereich 18. Der Dampf strömt nach Einströmung zunächst nach links gemäß den Figuren. Daraufhin wird der Dampf wieder nach rechts in den Übergangsbereich zwischen dem Mitteldruckturbinenbereich 16 und dem Niederdruckturbinenbereich 18 zurückgeführt und in die Turbine eingeführt. Daraufhin strömt der Dampf nach rechts im Niederdruckturbinenbereich 18 entlang. Aufgrund der bei dieser Turbinenbauart erfolgenden zentralen Frischdampfeinströmung 28b und der damit verbundenen Wärmeeinbringung in diesem Bereich ist es notwendig, die Schweißnaht 24 weiter nach rechts zu versetzen. Der erste Wellenabschnitt 30 umfasst damit neben dem Mitteldruckturbinenbereich 18 auch den vorderen Abschnitt 18a des Niederdruckturbinenbereichs 18 mit den vorderen Turbinenstufen. Der zweite Wellenabschnitt 32 umfasst entsprechend den verbleibenden Endabschnitt 18b des Niederdruckturbinenbereichs 18 einschließlich der letzten beiden Turbinenstufen. Bei den in den Fig. 1b und 2b dargestellten Turbinenwellen 12 der "Reverse Flow-Bauart" sind Elemente, die Elementen entsprechen, welche bereits in den Ausführungsformen gemäß den Fig. 1A und 2A enthalten sind, zur Vereinfachung mit den gleichen Bezugszeichen gekennzeichnet.

Die Turbinenwelle 12 gemäß der Fig. 1b wird analog zur Turbinenwelle 10 gemäß der Fig. 1a gefertigt. Das heißt, der erste sowie der zweite Wellenabschnitt 30 bzw. 32 werden analog mit den Temperaturen T_{A} sowie T_{B} wärmevorbehandelt. Bei der Ausführungsform gemäß der Fig. 2b wird der erste Wellenabschnitt 30 mit der reduzierten Anlasstemperatur T_{A}* vorbehandelt. Die Verschweißung erfolgt in beiden Fällen wie vorstehend erläutert an der gegenüber den Ausführungsformen der Fig. 1a und 2a nach rechts verschobenen Schweißnaht 24. Die Wärmenachbehandlung wiederum erfolgt bei der Ausführungsform gemäß der Fig. 1b in einem lokal eng begrenzten Wärmenachbehandlungsbereich 26b, in der Ausführungsform gemäß der Fig. 2b in einem erweiterten Wärmenachbehandlungsbereich 26c.

Durch die lokale Wärmenachbehandlung in dem engen Wärmenachbehandlungsbereich 26a und 26b gemäß den Ausführungsformen nach den Fig. 1a und 1b wird eine gezielte Beeinflussung von lediglich der Wärmeeinflusszone der Schweißnaht 24 erzielt. Dadurch wird eine Absenkung der Härtewerte in der Schweißnaht zur Verringerung der metallurgischen Kerbwirkung und zur Verbesserung der Bruchzähigkeit, der Schwingfestigkeit und der Verformungseigenschaften ohne Beeinflussung der Warmfestigkeitseigenschaften der ND- sowie MD-Wellenabschnitte erreicht. Weiterhin wird eine Reduzierung der Restspannungen in der Schweißnaht auf Werte von kleiner 150 MPa Zug erreicht. Bei der Wärmenachbehandlung über den ausgedehnten Bereich 26c gemäß den Ausführungsformen nach den Fig. 2a und 2b hingegen wird einerseits eine optimale Absenkung der Härtewerte in der jeweiligen Wärmeinflusszone der Schweißnaht 24 sowie der Restspannungen auf Werte von kleiner 100 MPa und eine Einstellung der Warmfestigkeitseigenschaften des MD-Wellenmoduls in einem Arbeitsschritt mit der Wärmenachbehandlung der Schweißnaht erzielt.

## Patentansprüche

1. Verfahren zum Herstellen einer Dampfturbinenwelle mit mindestens zwei auf unterschiedliche Dampfzustände ausgelegten Wellenabschnitten,
mit den Schritten
- eines Bereitstellens eines ersten Wellenabschnitts aus einem CrMo-Stahl mit einer in Bezug auf eine bestimmte Anlassdauer ersten Anlasstemperatur T_{A} zum Einstellen von an einen ersten Dampfzustand angepassten mechanischen Eigenschaften
- sowie eines zweiten Wellenabschnitts aus einem NiCrMoV-Stahl mit einer in Bezug auf die bestimmte Anlassdauer zweiten Anlasstemperatur T_{B} zum Einstellen von an einen gegenüber dem ersten Dampfzustand niedrigeren Dampfzustand angepassten mechanischen Eigenschaften, sowie
- eines Verschweißens der beiden Wellenabschnitte (30, 32),
**dadurch gekennzeichnet, dass**
der erste Wellenabschnitt (30) durch Wärmevorbehandlung mit einer unterhalb der ersten Anlasstemperatur T_{A} liegenden reduzierten Anlasstemperatur T_{A}* bereitgestellt wird, sowie ein Wärmenachbehandeln in zumindest dem Verbindungsbereich (24) der beiden Wellenabschnitte (30, 32)
sowie dem ersten Wellenabschnitt (30) mit einer Temperatur T_{WB} erfolgt, die größer als die reduzierte Anlasstemperatur T_{A}* ist und höchstens den Wert der ersten Anlasstemperatur T_{A} aufweist.

2. Verfahren nach Anspruch 1,
**dadurch gekennzeichnet, dass**
die mechanischen Eigenschaften des zweiten Wellenabschnitts (32) bereits vor dem Verschweißen der beiden Wellenabschnitte (30, 32) an den zweiten Dampfzustand durch Wärmevorbehandlung angepasst sind.

3. Verfahren nach Anspruch 1 oder 2,
**dadurch gekennzeichnet, dass**
die Wärmenachbehandlung auch den zweiten Wellenabschnitt (32) umfasst.

4. Verfahren nach einem der Ansprüche 1 bis 3,
**dadurch gekennzeichnet, dass**
die Wärmenachbehandlung auch einen Teil des zweiten Wellenabschnitts,
der sich insbesondere über einen vorderen Abschnitt (18a) eines Niederdruckturbinenbereichs (18) der Turbinenwelle (10) erstreckt,
umfasst.

5. Verfahren nach einem der vorausgehenden Ansprüche,
**dadurch gekennzeichnet, dass**
die Temperatur T_{WB} der Wärmenachbehandlung kleiner ist als eine Umwandlungstemperatur A_{C1,B}, oberhalb der im Material des zweiten Wellenabschnitts (32) eine Umwandlung von einer kubisch-raumzentrierten Kristallstruktur in eine kubisch-flächenzentrierte Kristallstruktur stattfindet.

6. Verfahren nach einem der Ansprüche 1 bis 5,
**dadurch gekennzeichnet, dass**
das Verschweißen lediglich einen Schweißvorgang umfasst.

7. Verfahren nach einem der vorausgehenden Ansprüche,
**dadurch gekennzeichnet, dass**
der erste Wellenabschnitt (30) einen Hochdruck-, einen Mitteldruck- (16) und/oder einen vorderen Abschnitt (18a) eines Niederdruckturbinenbereichs (18) umfasst und
der zweite Wellenabschnitt (32) einen Niederdruckturbinenbereich (18), insbesondere einen Endabschnitt (18b) des Niederdruckturbinenbereichs (18) umfasst.

8. Verfahren nach einem der vorausgehenden Ansprüche,
**dadurch gekennzeichnet, dass**
der erste Wellenabschnitt (30) 1CrMoNiV-, 2CrMoNiWV-, 10-12%CrMoV- und/oder 8-11%CrMoCoB-Stahl aufweist und
der zweite Wellenabschnitt (32) 2-3,5NiCr-Stahl, insbesondere 2-3,5NiCrMoV-Stahl aufweist.

9. Verfahren nach einem der vorausgehenden Ansprüche,
**dadurch gekennzeichnet, dass**
beim Verschweißen der beiden Wellenabschnitte (30, 32) 2% Ni-Charge und/oder 2,25CrMoV als Schweißzusatzwerkstoffe verwendet werden.

## Claims

1. Process for manufacturing a steam turbine shaft with at least two shaft portions designed for different steam states,
comprising the following steps:
- providing a first shaft portion made of a CrMo steel with a first tempering temperature T_{A}, in relation to a specific tempering duration, for setting mechanical properties matched to a first steam state,
- and also a second shaft portion made of an NiCrMoV steel with a second tempering temperature T_{B}, in relation to the specific tempering duration, for setting mechanical properties matched to a steam state which is lower than the first steam state, and also
- welding the two shaft portions (30, 32),
**characterized in that**
the first shaft portion (30) is provided by heat pretreatment at a reduced tempering temperature T_{A}* below the first tempering temperature T_{A}, and also heat post-treatment takes place in at least the connection region (24) of the two shaft portions (30, 32) and also the first shaft portion (30) at a temperature T_{WB} which is higher than the reduced tempering temperature T_{A}* and is at most equal to the first tempering temperature T_{A}.

2. Process according to Claim 1,
**characterized in that**
the mechanical properties of the second shaft portion (32) are matched to the second steam state by heat pretreatment before the two shaft portions (30, 32) are welded.

3. Process according to Claim 1 or 2,
**characterized in that**
the heat post-treatment also includes the second shaft portion (32).

4. Process according to one of Claims 1 to 3,
**characterized in that**
the heat post-treatment also includes part of the second shaft portion
which extends, in particular, over a front portion (18a) of a low-pressure turbine region (18) of the turbine shaft (10).

5. Process according to one of the preceding claims,
**characterized in that**
the temperature T_{WB} of the heat post-treatment is lower than a transformation temperature A_{C1,B} above which, in the material of the second shaft portion (32), the crystal structure is transformed from a body-centred cubic crystal structure to a face-centred cubic crystal structure.

6. Process according to one of Claims 1 to 5,
**characterized in that**
the welding comprises only one welding step.

7. Process according to one of the preceding claims,
**characterized in that**
the first shaft portion (30) comprises a high-pressure portion, an intermediate-pressure portion (16) and/or a front portion (18a) of a low-pressure turbine region (18), and the second shaft portion (32) comprises a low-pressure turbine region (18), in particular an end portion (18b) of the low-pressure turbine region (18).

8. Process according to one of the preceding claims,
**characterized in that**
the first shaft portion (30) comprises 1CrMoNiV steel, 2CrMoNiWV steel, 10-12% CrMoV steel and/or 8-11% CrMoCoB steel and the second shaft portion (32) comprises 2-3.5NiCr steel, in particular 2-3,5NiCrMoV steel.

9. Process according to one of the preceding claims,
**characterized in that**
the weld fillers used during the welding of the two shaft portions (30, 32) are 2% Ni charge and/or 2.25CrMoV.

## Revendications

1. Procédé de fabrication d'un arbre de turbine à vapeur ayant au moins des tronçons d'arbre conçus pour des états différents de vapeur,
dans lequel
- on se procure un premier tronçon d'arbre en un acier au CrMo ayant une première température T_{A} de revenu rapportée à une certaine durée de revenu pour le réglage de propriétés mécaniques adaptées au premier état de vapeur
- ainsi qu'un deuxième tronçon d'arbre en un acier au NiCrMoV ayant une deuxième température T_{B} de revenu rapportée à la certaine durée de revenu pour le réglage de propriétés mécaniques adaptées à un état de vapeur plus bas par rapport au premier état de vapeur, ainsi
- on soude les deux tronçons ( 30, 32 ) de l'arbre
**caractérisé en ce que**
on se procure le premier tronçon ( 30 ) d'arbre par prétraitement thermique à une température T_{A}* de revenu réduite inférieure à la première température T_{A}, ainsi qu'en effectuant un post-traitement thermique dans au moins la partie ( 24 ) de liaison des deux tronçons ( 30, 32 ) d'arbre, ainsi que dans le premier tronçon ( 30 ) d'arbre à une température T_{WB} qui est supérieure à la température T_{A}* de revenu réduite et qui au plus la valeur de la première température T_{A} de revenu.

2. Procédé suivant la revendication 1, **caractérisé en ce que**
on adapte les propriétés mécaniques du deuxième tronçon ( 32 ) d'arbre au deuxième état de vapeur par un pré-traitement thermique déjà avant le soudage des deux tronçons ( 30, 32 ) d'arbre.

3. Procédé suivant la revendication 1 ou 2, **caractérisé en ce que**
le post-traitement thermique englobe aussi le deuxième tronçon( 32 ) d'arbre.

4. Procédé suivant l'une des revendications 1 à 3, **caractérisé en ce que**
le post-traitement thermique englobe aussi une partie du deuxième tronçon d'arbre qui s'étend notamment sur un tronçon ( 18a ) avant d'une partie ( 18 ) de turbine basse pression de l'arbre ( 10 ) de la turbine.

5. Procédé suivant l'une des revendications précédentes,
**caractérisé en ce que**
la température T_{WB} du post-traitement thermique est plus basse qu'une température A_{C1,B}, de transformation, au dessus de laquelle a lieu dans la matière du deuxième tronçon ( 32 ) d'arbre une transformation faisant passer de la structure cristalline de réseau cubique centré à une structure cristalline cubique à face centrée.

6. Procédé suivant l'une des revendications 1 à 5,
**caractérisé en ce que**
le soudage comprend seulement une opération de soudage.

7. Procédé suivant l'une des revendications précédentes,
**caractérisé en ce que**
le premier tronçon ( 30 ) d'arbre comprend une partie haute pression, une partie ( 16 ) moyenne pression et/ou une partie ( 18a ) avant d'une partie ( 18 ) de turbine basse pression, et
le deuxième tronçon ( 32 ) d'arbre comprend une partie ( 18 ) de turbine basse pression, notamment une partie ( 18b ) d'extrémité de la partie ( 18 ) de turbine basse pression.

8. Procédé suivant l'une des revendications précédentes,
**caractérisé en ce que**
le premier tronçon ( 30 ) d'arbre comprend un acier au 1CrMoNiV, au 2CrMoNiWV, au 10 à 12 % CrMoV et/ou au 8 à 11 % CrMoCoB et le deuxième tronçon ( 32 ) d'arbre comprend un acier 2-3 5NiCr, 2-3 5NiCrMoV.

9. Procédé suivant l'une des revendications précédentes,
**caractérisé en ce que**
lors du soudage des deux tronçons ( 30, 32 ) d'arbre, on utilise une charge de 2% de Ni et/ou 2,25 CrMoV comme aditif de soudure.
